# FASCICULE DE BREVET EUROPEEN

(11) **EP 0 378 944 B1**
(45) Date de publication et mention de la délivrance du brevet: **17.05.1995**
(21) Numéro de dépôt: 89403575.7
(22) Date de dépôt: 20.12.1989
(51) Int. Cl.: A43B 17/14, A43B 7/14

(54) **Ebauche de semelle orthopédique**
Orthopädischer Sohlenrohling
Preform of orthopaedic insole

(30) Priorité: 20.12.1988 FR 8816790
(43) Date de publication de la demande: 25.07.1990
(73) Titulaire: SOCIETE FRANCAISE D'ORTHOPODIE, F-75008 Paris (FR)
(72) Inventeur: Ledos, Serge, 75013 Paris (FR); Marco, Michel, 94470 Boissy Saint Leger (FR)
(74) Mandataire: Hammond, William

(56) Documents cités:
- AU-B- 443 678
- DE-A- 1 616 154
- DE-A- 3 700 094
- DE-U- 6 813 047
- FR-A- 811 065
- GB-A- 542 551
- US-A- 2 404 731

## Description

L'invention a pour objet un procédé de fabrication d'ébauches de semelles orthopédiques, ou orthèses plantaires.

Les ébauches ainsi fabriquées doivent être travaillées de façon à être adaptées à l'affection dont souffre le patient et à son mode de chaussage.

Les procédés existants utilisent des éléments correcteurs collés à plat sur un cuir de base, ce qui entraîne une perte de hauteur des reliefs thérapeutiques par déformation de la semelle orthopédique lors de son utilisation dans la chaussure. Ces éléments correcteurs sont généralement en liège ou en aggloméré, matériaux sans souplesse, souvent mal tolérés par des pieds souffrants ou ne permettant pas du tout l'appareillage des pieds particulièrement susceptibles.

Le document DE-A-3.700.094 est relatif à une semelle dont la face inférieure est plane : cette semelle, produit fini, n'a aucune fonction médicale puisqu'elle a pour seul rôle d'absorber la transpiration de la voûte plantaire. Le matériau plastique réticulable à chaud dont les alvéoles sont ouvertes, est effectivement absorbante pour les liquides.

Le document GB-A-542.551 concerne la semelle intérieure d'une chaussure, laquelle semelle comprend deux couches superposées : la couche inférieure non-déformable comportant du caoutchouc et présentent une face inférieure plane ; la couche supérieure pouvant être modelée par le pied de l'utilisateur comporte elle aussi du caoutchouc. L'ensemble est vulcanisée a une température telle que l'accélérateur de vulcanisation présent dans la couche inférieure réagit, alors que celui présent dans la couche supérieure ne réagit pas. En conséquence, la couche inférieure développe toutes ses caractéristiques tandis que la couche supérieure reste déformable et développe toutes ses caractéristiques au bout d'un certain temps.

Le document AU-B-443.678 est relatif à une composition à base de liège et d'une résine de polyuréthanne, pouvant être utilisée pour la réalisation de semelle intérieure pour chaussures: liège et caoutchouc naturel qui est vulcanisable par expansion, à la différence des caoutchoucs synthétiques.

Le document US-A-2.404.731 concerne une semelle comportant une couche en caoutchouc spongieuse prise entre deux couches supérieure et inférieure. Cette dernière est plate.

Le document DE-A-1 616 154 décrit une semelle orthopédique comportant une couche intérieure relativement èpaisse couverte de chaque côté par une mince couche de liège. La couche inférieure, constituée essentiellement de caoutchouc et de liège, comprend aussi des endroits tendres formés à partir de caoutchouc spongieux vulcanisé.

Les ébauches de semelles orthopédiques objet de la présente invention sortent de fabrication galbées transversalement et cambrées longitudinalement à des hauteurs de talon physiologiques, par exemple pour homme 2,5 cm, femme 4,5 cm et enfants 1,5 cm. Les semelles orthopédiques obtenues après adaptation à chaque cas particulier coïncident parfaitement avec le relief de la chaussure, évitant toute perte d'efficacité puisqu'il n'y a aucune déformation des éléments thérapeutiques. De plus il est possible de choisir la densité du matériau le mieux adapté à la pathologie du cas à appareiller procurant ainsi au malade un maximum de soulagement et de confort.

Ces ébauches sont obtenues par un procédé de vulcanisation à chaud dans des moules d'un matériau micro-cellulaire constitué essentiellement d'un mélange de caoutchouc naturel et de liège dans des proportions décrites ci-après.

Grâce à ce procédé, deux types d'ébauches peuvent ainsi être obtenues :
- des ébauches vulcanisées sur un cuir de base ayant subi un tannage spécial et un traitement de pré-chauffe,
- des ébauches vulcanisées sans cuir de base, le matériau lui-même tenant lieu de base sous toute la longueur du pied.

Par le même procédé de vulcanisation on obtient des plaques de ce même matériau, en différentes épaisseurs et différentes densités, servant à faire des rectifications ultérieures.

Les dessins annexés illustrent, à titre d'exemple, les ébauches de semelles orthopédiques et les moules conformes à la présente invention.

La figure 1 représente une ébauche vulcanisée sur un cuir de base, en vue de profil.

La figure 2 représente la même ébauche en coupe selon l'axe AA.

La figure 3 représente la même ébauche en vue de dessus.

La figure 4 représente une ébauche vulcanisée directement, en vue de profil.

La figure 5 représente la même ébauche en coupe selon l'axe BB.

La figure 6 représente la même ébauche en vue de dessus.

La figure 7 représente un moule à vulcaniser en coupe longitudinale.

La figure 8 représente un moule à vulcaniser en coupe transversale selon l'axe DD.

La composition du mélange servant à obtenir le matériau micro-cellulaire est la suivante : caoutchouc naturel 50 à 70 kg, oxyde de titane 3 à 4,2 kg, oxyde de zinc 3 à 4,2 kg, antioxygène 0,4 à 0,8 kg, carbonate de magnésie 2,5 à 3,5 kg, oléine 4 à 6 kg, stéarine 5 à 7 kg, bicarbonate de soude 2 à 3 kg, agent gonflant 2 à 3 kg, accélérateur 1 à 3 kg, soufre 0,5 à 2 kg, liège 6 à 35 kg.

Les quantités respectives des constituants varient selon la densité à obtenir. Par exemple le mélange suivant sert à obtenir la densité dite "normale" ou densité de référence : caoutchouc naturel 60 kg, oxyde de titane 3,6 kg, oxyde de zinc 3,6 kg, antioxygène 0,6 kg, carbonate de magnésie 3 kg, oléine 4,5 kg, stéarine 5,4 kg, bicarbonate de soude 2,5 kg, agent gonflant 2,5 kg, accélérateur 1,8 kg, soufre 0,9 kg, liège 11,6 kg, pour un mélange final de 100 kg.

De plus, le matériau décrit dans la présente invention ne provoque aucune allergie. Il est léger, aéré et imputrescible.

La mise en oeuvre de l'invention se fait de la façon suivante : après malaxage et cylindrage, des quantités de mélange (1) sont dosées et découpées puis placées dans des moules (3) en deux parties dont la forme intérieure est galbée et cambrée à des hauteurs de talon physiologiques, soit sur une base en cuir (2) placée dans la partie inférieure du moule soit directement, le matériau garnissant toute la longueur du moule.

Les moules ainsi chargés sont introduits dans une étuve et chauffés.

Le mélange se vulcanise et l'on obtient après refroidissement et démoulage des ébauches de semelles orthopédiques monobloc, c'est-à-dire dont le relief est continu et ne présente pas de parties isolées et indépendantes les unes des autres. Ces ébauches peuvent comporter dans leur structure une seule ou plusieurs densités différentes du matériau micro-cellulaire décrit.

Les plaques de matériau pour rectification des semelles à correction progressive sont obtenues par le même procédé en utilisant des moules à fond et couvercle rigoureusement plats.

Un jeu important de moules permet d'obtenir une grande variété d'ébauches.

Différents types de reliefs correcteurs sont réalisés avec ou sans cuir de base, pour hommes de la pointure 38 à la pointure 46, pour femmes de la pointure 36 à la pointure 44, pour enfants de la pointure 21 à la pointure 38, chacune de ces pointures étant elle-même disponible en deux largeurs différentes et en plusieurs densités.

Les différentes formes et densités des ébauches de semelles orthopédiques ainsi obtenues permettent, après adaptation par un spécialiste (orthopédiste, podo-orthésiste, pédicure-podologue, pharmacien-orthopédiste, fournisseur de grand appareillage ...) toutes les techniques d'appareillage et tous les types d'orthèses plantaires sur mesures, que ce soit de correction, de compensation ou d'isolement.

Ces ébauches monobloc, galbées et cambrées, se travaillent parfaitement au touret de ponçage. Il n'y a pas de risque d'arrachage du matériau micro-cellulaire qui adhère parfaitement sur le cuir de base.

Les semelles orthopédiques ainsi obtenues s'adaptent parfaitement au relief de la chaussure, évitant toute perte d'efficacité puisqu'il n'y a aucune déformation des éléments thérapeutiques.

Le matériau de rectification présenté en plaques en est le complément indispensable à l'évolution des corrections.

## Revendications

1. Ebauche de semelle orthopédique monobloc constitué d'un matériau micro-cellulaire (1), caractérisée par le fait que sa face inférieure est cambrée (C) longitudinalement et galbée (G) transversalement et par le fait que le matériau micro-cellulaire (1) est constituée en un mélange de liège et de caoutchouc naturel vulcanisé à chaud.

2. Ebauche de semelle orthopédique monobloc, en vue de l'appareillage médical des pieds et constitué d'un matériau micro-cellulaire (1), caractérisé en ce que le matériau micro-cellulaire (1) est issu du mélange des composants suivants : caoutchouc naturel 50 à 70 kg, oxyde de titane 3 à 4,2 kg, oxyde de zinc 3 à 4, 2 kg, antioxygène 0,4 à 0,8 kg, carbonate de magnésie 2,5 à 3,5 kg, oléine 4 à 6 kg, stéarine 5 à 7 kg, bicarbonate de soude 2 à 3 kg, agent gonflant 2 à 3 kg, accélarateur 1 à 3 kg, soufre 0,5 à 2 kg, liège 6 à 35 kg, les quantités respectives de ces composants variant selon la densité du matériau à obtenir aprés une vulcanisation à chaud.

3. Ebauche selon l'une quelconque des revendications 1 ou 2, caractérisée par le fait qu'elle comporte, à sa face inférieure, une base en cuir (2).

## Claims

1. A preform of an orthopaedic one-piece insole, comprising a microcellular material (1), characterised in that its lower face is cambered (C) longitudinally and curved (G) transversely and in that the microcellular material (1) comprises a mixture of cork and natural hot-vulcanized rubber.

2. A preform of an orthopaedic one-piece insole, for the purpose of the medical clothing of feet, comprising a microcellular material (1), characterised in that the microcellular material (1) is produced from the mixture of the following components: natural rubber 50 to 70 kg, titanium oxide 3 to 4.2 kg, zinc oxide 3 to 4.2 kg, antioxidant 0.4 to 0.8 kg, magnesium carbonate 2.5 to 3.5 kg, olein 4 to 6 kg, stearin 5 to 7 kg, sodium bicarbonate 2 to 3 kg, swelling agent 2 to 3 kg, accelerator 1 to 3 kg, sulphur 0.5 to 2 kg, cork 6 to 35 kg, the respective quantities of these components varying according to the density of the material to be obtained after a hot vulcanization.

3. A preform according to claim 1 or claim 2, characterised in that it has, on its lower face, a base of leather (2).

## Patentansprüche

1. Orthopädischer Monoblock-Sohlenrohling, bestehend aus einem Mikrozellularmaterial (1), **dadurch gekennzeichnet**, daß seine Unterseite in Längsrichtung gewölbt (C) und in Querrichtung ausgebaucht (G) ist, und daß das Mikrozellularmaterial (1) aus einer heißvulkanisierten Mischung von Kork und Naturgummi besteht.

2. Orthopädischer Monoblock-Sohlenrohling zum Zweck der medizinischen Ausrüstung der Füße, **dadurch gekennzeichnet**, daß das Mikrozellularmaterial (1) aus der Mischung folgender Komponenten hervorgeht: Naturgummi 50 bis 70 kg, Titanoxid 3 bis 4,2 kg, Zinkoxid 3 bis 4,2 kg, Antioxygen 0,4 bis 0,8 kg, Magnesiumkarbonat 2,5 bis 3,5 kg, Olein 4 bis 6 kg, Stearin 5 bis 7 kg, Natriumbikarbonat 2 bis 3 kg, Quellmittel 2 bis 3 kg, Beschleuniger 1 bis 3 kg, Schwefel 0,5 bis 2 kg, Kork 6 bis 35 kg, wobei die jeweiligen Mengen dieser Komponenten entsprechend der Dichte des nach einem Heißvulkanisieren zu erzielenden Materials variiert.

3. Rohling nach irgendeinem der Ansprüche 1 oder 2, **dadurch gekennzeichnet**, daß er an seiner Unterseite eine Basis aus Leder (2) aufweist.
